# FASCICULE DE BREVET EUROPEEN

(11) **EP 2 147 966 B1**
(45) Date de publication et mention de la délivrance du brevet: **31.08.2016**
(21) Numéro de dépôt: 09290586.8
(22) Date de dépôt: 24.07.2009
(51) Int. Cl.: C10L 1/14, C10L 10/00, C10L 10/04

(54) **Additif pour combustible liquide, combustible liquide le contenant et son utilisation pour les appareils de production d'énergie et/ou de chauffage et/ou de cuisson**
Zusatzstoff für flüssigen Brennstoff, der ihn enthaltende flüssige Brennstoff und seine Anwendung für Energieerzeugungsgeräte und/oder Heizgeräte und/oder Kochgeräte
Additive for liquid fuel, liquid fuel containing same and its use for energy generation and/or heating and/or cooking devices

(30) Priorité: 25.07.2008 FR 0804256
(43) Date de publication de la demande: 27.01.2010
(73) Titulaire: TOTAL MARKETING SERVICES, 92800 Puteaux (FR)
(72) Inventeur: Amblard, Bénédicte, 69007 Lyon (FR); Dequenne, Bernard, 69005 Lyon (FR); Duchamp, Stéphane, 26210 Saint Sorlin en Valloire (FR)
(74) Mandataire: Hirsch & Associés

(56) Documents cités:
- EP-A- 0 441 677
- EP-A- 0 476 197
- EP-A- 0 482 253
- EP-A- 0 662 507
- EP-A- 1 591 514
- EP-A- 1 674 553
- WO-A-03/095593
- WO-A-2007/145738
- WO-A-2008/056203
- WO-A-2008/065015
- US-A- 4 011 057
- US-A1- 2003 196 372
- US-A1- 2007 197 412
- "Light oil with good stability against deterioration - contains detergent-dispersant and antioxidant" DERWENT,, vol. 1994, no. 080197, 1994, XP002230812

## Description

### Domaine technique

La présente invention concerne une composition de combustible liquide de type Burning Kerosene ou pétrole lampant utilisable pour la production d'énergie, pour le chauffage ou la cuisson à usage familial ou collectif.

Ces combustibles sont du type Burning Kerozene, combustibles ayant des températures de distillation comprises entre celles de l'essence et celles du gazole.

Sur le marché anglo-saxon, il existe deux types de Burning Kerozene
BUK C1 : Burning Kerozene de classe C1
BUK C2 : Burning Kerozene de classe C2

Le BUK C1 est du kérosène désaromatisé et désulfuré. Le BUK C1 est destiné aux appareils de chauffage mobiles et présente une excellente qualité de combustion.

Le BUK C2 est du kérosène standard destiné aux installations classiques de chauffage, il présente une qualité de combustion moindre que celle du BUK C1.

Ces combustibles liquides sont utilisés pour des applications fixes de production d'énergie, pour le chauffage, notamment dans le bâtiment, et pour la cuisson. Ces combustibles sont bien adaptés pour des appareils thermiques tels que les poêles à vaporisation, les chaudières domestiques et les cuisinières à combustion lente, en particulier les cuisinières AGA®.

A titre d'exemple de combustibles, on peut citer certains des combustibles liquides commercialisés par la demanderesse sous la dénomination Kerdane® (équivalent au BUK C1) ou Ketrul® (équivalent au BUK C2)

### Etat de la technique.

Dans certains appareils de combustion tels que les poêles à vaporisation ou les cuisinières à combustion lente, le combustible liquide passe à travers un fin conduit d'alimentation, le plus souvent en métal, pour atteindre la foyer de combustion ; les parois de ce conduit les plus proches de la foyer de combustion sont soumises à des températures très élevées pendant des temps de séjour qui peuvent être importants, plus particulièrement pour les appareils où le débit de combustible est faible. Ceci augmente fortement les risques de dégradation thermique du combustible et peut conduire à la formation de dépôts solides sur les parois du conduit, en entraînant une diminution du diamètre disponible pour le passage du combustible et une réduction éventuelle du débit, voire une interruption de l'alimentation du foyer de combustion.

Pour éviter cela, les constructeurs de ces appareils préconisent à leurs clients de nettoyer les conduits d'alimentation tous les 6 mois, afin d'éliminer les dépôts solides préjudiciables au bon déroulement de la combustion. Dans certains cas une maintenance est nécessaire avant les 6 mois d'utilisation.

US 2003/196372 décrit un paquet d'additifs qui permet d'éviter la dégradation de carburants hydrocarbonés et qui comprend de 3,0 à 5,5% en poids d'un antioxydant de type amine aromatique, de 1,2 à 2,7% en poids d'un antioxydant de type phénol encombré, de 0,05 à 1,5% en poids d'un désactivateur de métal, de 0,5 à 5% en poids d'un inhibiteur de corrosion et un détergent.

### Résumé de l'invention

La présente invention propose une nouvelle composition de combustible liquide de type Burning Kerosene ou pétrole lampant utilisable dans les appareils de production d'énergie et/ou chauffage et/ou pour la cuisson. Ce combustible liquide non seulement évite les problèmes de bouchage des conduits d'alimentation allant du réservoir de stockage de combustible vers le foyer de combustion mais aussi assure une excellente qualité de combustion tout en limitant les dépôts solides au niveau du brûleur, i.e. les imbrûlés. Il permet par une additivation spécifique avec l'additif selon l'invention, pour un BUK de classe C2 d'atteindre la qualité de combustion d'un BUK de classe C1 sur certains types d'appareils thermiques.

Selon un premier objet l'invention propose un additif pour combustible liquide comprenant le mélange :
a) de 10 à 50% en masse d'au moins un agent anti-oxydant de type phénol ou phénol/amine, le ou les anti-oxydants de type phénol/amine étant préféré,
b) de 5 à 20% en masse d'au moins un passivateur de métal, notamment de cuivre, choisi parmi les amines substituées par des groupements triazoles ou par des groupements N,N'-disalicylidène,
c) de 1 à 10% en masse d'au moins un agent anti-corrosion choisi parmi les dérivés d'acides gras,
   et éventuellement
d) de 0 à 40% en masse d'au moins un améliorant de combustion,
e) de 5 à 20% en masse d'au moins un agent parfumant et/ou masquant d'odeur et/ou réodorant choisi parmi
   * les composés tricycliques organiques décrits dans EP 1.591.514 qui sont des composés tricycliques organiques de formule (I) ci-après dans laquelle le cycle cyclopentane est saturé ou insaturé, et R1, R2, R3, identiques ou différents, sont choisis parmi l'hydrogène et les radicaux hydrocarbonés comprenant de 1 à 10 atomes de carbone et comportant éventuellement un ou plusieurs hétéroatomes
      ainsi que
   * les aldéhydes aliphatiques ou aromatiques tels que la vanilline,
   * les esters aliphatiques ou aromatiques, tels que l'acétate de benzyle,
   * les hydroxydes, tels que le linalol, les alcools phényléthyliques,
   * les cétones, telles que le camphre cristallisé, l'éthylmaltol,
   * les huiles essentielles, telles que l'huile essentielle dérivées d'agrumes
   * leurs mélanges,
f) de 20 à 60% en masse de solvant(s) organique(s) hydrocarboné(s),
g) de 0 à 30% en masse d'agent(s) compatibilisant ou co-solvant(s).

De préférence, l'additif contient en outre un solvant organique hydrocarboné et/ou un agent compatibilisant ou co-solvant.

De préférence, l'additif comprend :
a) au moins un agent anti-oxydant choisi parmi les molécules contenant au moins un groupement phénol, tel que le di-t-butyl-2,6 méthyl-4 phénol (BHT) et avantageusement une combinaison comprenant au moins un anti-oxydant de type phénolique et un antioxydant dérivé d'une amine ou d'une polyamine éventuellement substituée telle que la dicyclohexyl amine,
b) au moins un passivateur de métal choisi parmi les amines substituées par des groupements triazoles (benzotriazoles, toluyltriazoles,....) tels que le N, N-bis-(2-éthylhexyl)-4-méthyl-1H-brenzotriazole-1-méthylamine ou par des groupements N,N'-disalicylidène, tels que N,N'-disalicylidène 1,2-diaminopropane,
c) au moins un agent anti-corrosion choisi parmi les dérivés d'acides gras tels que les esters de dimères d'acides gras et plus particulièrement les esters éthylique de dimères d'acide linoléique et/ou d'acide stéarique, les dérivés acides des anhydrides alkyl succiniques,
   et éventuellement
e) au moins un agent parfumant et/ou masquant d'odeur et/ou réodorant, choisi parmi :
   * les composés tricycliques organiques décrits dans EP 1.591.514 qui sont des composés tricycliques organiques de formule (I) ci-après dans laquelle le cycle cyclopentane est saturé ou insaturé, et R1, R2, R3, identiques ou différents, sont choisis parmi l'hydrogène et les radicaux hydrocarbonés comprenant de 1 à 10 atomes de carbone et comportant éventuellement un ou plusieurs hétéroatomes
      ainsi que
   * les aldéhydes aliphatiques ou aromatiques tels que la vanilline,
   * les esters aliphatiques ou aromatiques, tels que l'acétate de benzyle,
   * les hydroxydes, tels que le linalol, les alcools phényléthyliques,
   * les cétones, telles que le camphre cristallisé, l'éthylmaltol,
   * les huiles essentielles, telles que l'huile essentielle dérivées d'agrumes
   * leurs mélanges,
   et de préférence le mélange d'au moins un composé tricyclique organique et d'au moins un aldéhyde, un ester, un hydroxyde, une cétone, une huile essentielle.

De préférence, l'additif comprend :
- de 10 à 50 % en masse d'agent(s) anti-oxydant(s),
- de 5 à 20 % en masse de passivateur(s) de métal,
- de 1 à 10 % en masse d'agent(s) anti-corrosion,
- de 5 à 20 % en masse d'agent(s) parfumant(s) et/ou masquant(s) d'odeur et/ou réodorant(s),
- de 20 à 60 % en masse de solvant(s) organique(s) hydrocarboné(s),
- de 0 à 40 % d'améliorant(s) de combustion,
- de 0 à 30 % en masse d'agent(s) compatibilisant ou co-solvant(s).

Selon un deuxième objet l'invention propose un procédé de préparation d'un additif tel que défini ci dessus, par mélange à température ambiante des constituants dudit additif.

Selon un troisième objet l'invention propose une composition de combustible liquide comprenant :
- une majeure partie d'un mélange à base d'hydrocarbures liquides de type Burning Kerosène ou pétrole lampant ayant des températures de distillation comprises entre 180 et 370°C, de préférence entre 180 et 280°C et particulièrement entre 180 et 260 °C; une teneur en composés aromatiques pouvant aller jusqu'à 20%, de préférence inférieure ou égale à 1% ; ces mélanges sont issus de coupes kérosène en général riches en composés aromatiques (benzène, ...) ; ces coupes issues de raffineries pétrolières contiennent en général quelques pourcents de composés aromatiques notamment jusque 20% et peuvent être utilisées comme combustibles liquides ou peuvent être soumises à une désaromatisation ayant pour effet de réduire très fortement la concentration en composés aromatiques (typiquement inférieure ou égale à 1 %) ; ces coupes sont dénommées Burning Kerosene ou pétrole lampant ; les mélanges désaromatisés comme indiqué précédemment ont des propriétés de combustion meilleures que les mélanges plus riches en composés aromatiques ;
- une mineure partie d'au moins un additif tel que défini ci dessus, le mélange à base d'hydrocarbures liquides comprenant des coupes de types distillats moyens, issues de raffineries et/ou d'agrocarburants et/ou de biocarburants et/ou de biomasse et/ou de carburants de synthèse.

De préférence la composition selon l'invention comprend de 250 à 1.000 ppm d'additif(s) tel(s) que défini(s) ci dessus.

Selon un quatrième objet l'invention propose l'utilisation d'une composition telle que définie plus haut comme combustible pour la production d'énergie, pour le chauffage et/ou pour la cuisson.

De préférence, la composition selon l'invention est utilisée comme combustible d'appareils de chauffage et notamment de poêles à vaporisation ou de préférence encore comme combustible de cuisinières et notamment de cuisinières à combustion lente.

### Exposé détaillé des modes de réalisation de l'invention.

La composition de combustible liquide comprend :
- une majeure partie d'hydrocarbures liquides ayant des températures de distillation comprises entre 180 et 370°C, de préférence entre 180 et 280 °C et particulièrement entre 180°C et 250°C, notamment du type Burning Kerosene (BUK C1 ou BUK C2) ou pétrole lampant ;
- une mineure partie d'au moins un additif comprenant le mélange
   a) d'au moins un agent anti-oxydant de type phénol ou phénol/amine, le ou les anti-oxydants de type phénol/amine étant préféré,
   b) d'au moins un passivateur de métal, notamment de cuivre,
   c) d'au moins un agent anti-corrosion,
      et éventuellement
   d) d'au moins un améliorant de combustion,
   e) d'au moins un agent parfumant et/ou masquant d'odeur et/ou réodorant.

Selon la nature et la miscibilité des constituants a) à e) de l'additif selon l'invention décrits ci-dessus avec le combustible liquide, l'additif peut également contenir un solvant organique hydrocarboné et éventuellement un agent compatibilisant ou co-solvant.

A titre d'agent anti-oxydant de type phénol, on peut utiliser les molécules contenant au moins un groupement phénol, molécules qui sont utilisées de manière usuelle dans les compositions d'hydrocarbures liquides pour carburants au usage moteur ou pour combustibles liquides, tel que par exemple le di-t-butyl-2,6 méthyl-4 phénol (BHT), leurs mélanges.

On peut utiliser avantageusement des combinaisons comprenant au moins un anti-oxydant de type phénolique et un anti-oxydant dérivé d'une amine ou d'une polyamine éventuellement substituée telle que la dicyclohexyl amine, leurs mélanges.

A titre de passivateur de métal, on peut utiliser des amines substituées par des groupements triazoles (benzotriazoles, toluyltriazoles,....) tels que le N, N-bis-(2-ethylhexyl)-4-methyl-1H-brenzotriazole-1-methylamine ou par des groupements N,N'-disalicylidène, tels que N,N'-disalicylidène 1,2-diaminopropane, leurs mélanges.

A titre d'agent anti-corrosion, on peut utiliser les dérivés d'acides gras tels que les esters de dimères d'acides gras et plus particulièrement les esters éthyliques de dimères d'acide linoléique et/ou d'acide stéarique, les dérivés acides des anhydrides alkyl succiniques, leurs mélanges.

A titre d'agent parfumant et/ou masquant d'odeur et/ou réodorant, on peut par exemple citer
* les composés tricycliques organiques décrits dans EP 1.591.514 ainsi que
* les aldéhydes aliphatiques ou aromatiques tels que la vanilline,
* les esters aliphatiques ou aromatiques, tels que l'acétate de benzyle,
* les hydroxydes, tels que le linalol, les alcools phényléthyliques,
* les cétones, telles que le camphre cristallisé, l'éthylmaltol,
* les huiles essentielles, telles que l'huile essentielle dérivées d'agrumes
* leurs mélanges.

De manière avantageuse, on préfère utiliser comme agent parfumant, masquant d'odeur ou réodorant un mélange d'au moins un composé tricyclique organique et d'au moins un aldéhyde, un ester, un hydroxyde, une cétone, une huile essentielle telle que définis ci-dessus.

L'additif selon l'invention comprend avantageusement
- de 10 à 50 % en masse d'agent(s) anti-oxydant(s),
- de 5 à 20 % en masse de passivateur(s) de métal,
- de 1 à 10 % en masse d'agent(s) anti-corrosion,
- de 5 à 20 % en masse d'agent(s) parfumant(s) et/ou masquant(s) d'odeur et/ou réodorant(s),
- de 20 à 60 % en masse de solvant(s) organique(s) hydrocarboné(s),
- de 0 à 40% d'améliorant(s) de combustion,
- de 0 à 30 % en masse d'agent(s) compatibilisant ou co-solvant(s).

L'additif selon l'invention peut être préparé par simple mélange des constituants a) à e) décrits ci-dessus, avec le solvant organique hydrocarboné et éventuellement l'agent compatibilisant ou co-solvant.

L'additif selon l'invention présente l'avantage d'être stable au stockage pendant au moins plusieurs mois à température ambiante (-15 à + 40 °C) et peut donc être stocké en dépôt avant mélange avec le combustible à base d'hydrocarbures liquides.

La composition de combustible selon l'invention comprend en général de 250 à 1.000 ppm d'un ou plusieurs additif(s) selon l'invention.

Outre les composants usuels de ceux du Burning Kerozene qui proviennent majoritairement de raffineries pétrolières, notamment de coupes de types distillats moyens dont les intervalles de distillation sont indiqués précédemment, les hydrocarbures liquides peuvent provenir d'agrocarburants, de biocarburants, de la biomasse et/ou d'hydrocarbures de synthèse.

La composition de combustible selon l'invention peut être préparée de manière simple en incorporant le ou les additifs selon l'invention par simple mélange physique de l'additif ou des additifs et des hydrocarbures liquides. On ne sortirait pas du cadre de l'invention en mélangeant de manière séparée les constituants de l'additif selon l'invention avec les hydrocarbures liquides.

La composition d'hydrocarbures selon l'invention peut contenir, outre le ou les additifs selon l'invention, un ou plusieurs autres additifs, c'est-à-dire différents des constituants a) à e), du solvant et du co-solvant éventuels de l'additif selon l'invention.

A titre d'exemple d'autres additifs, on peut citer à titre non limitatif, les additifs biocides, les additifs de température limite de filtrabilité, les additifs de points de trouble, de point d'écoulement, les additifs de lubrifiance ou anti-usure.

### Exemple 1 comparatif) - Préparation de combustibles additivés (Additif A, Additif B), validation sur poêles à vaporisation

On prépare un additif dénommé **Additif A** selon le mode opératoire suivant :

A température ambiante, on mélange :
- 10 parties en poids d'antioxydant de type phénol/amine commercialisé sous l'appellation Hitec ® 4235,
- 19 parties en poids d'améliorant de combustion de type ferrocène,
- 6 parties en poids de réodorant (mélange d'aromatiques),
- 5 parties en poids d'éthyle 2 hexanol,
- 60 parties en poids de Solvarex 10 (solvant aromatique lourd commercialisé par Total Fluides).

A température ambiante, on mélange 1.000 ppm de l'Additif A préparé ci-dessus avec une composition d'hydrocarbures (équivalent à un BUK C2) qui sera dénommée dans ce qui suit BUK C2.

La teneur en soufre du BUK C2 est égale à 5 ppm, sa masse volumique à 15°C est 0,8028 g/cm³, sa teneur massique en aromatiques est égale à 20 %, son point initial est 184,2°C et son point final 253,3°C.

### Qualité de combustion : essai d'endurance sur banc d'essai « poêle à vaporisation »

Cet essai permet de comparer la qualité de combustion de 2 combustibles différents sur des poêles à vaporisation.

Les 2 combustibles à comparer tournent en parallèle sur deux poêles à vaporisation différents, de même marque et de même modèle ; ceci afin d'obtenir des résultats comparatifs sur des produits ayant subit exactement les mêmes conditions opératoires.

Cette comparaison se fait de façon quantitative en mesurant la masse d'imbrûlés produits au cours de l'essai dans les pots de combustion, par chacun des deux combustibles. Cette quantité de dépôt est ramenée au poids de combustible consommé.

La durée de cet essai est de 2 semaines, le volume de fioul consommé est d'environ 200 L. Tout au long de l'essai, la mesure de la température des fumées, de l'indice de noircissement et du débit de combustible permet de suivre une éventuelle évolution de la qualité de combustion.

### Essai BUK C2 / BUK C2+Additif A : analyse des résultats

Dans cet essai, sont évaluées les performances de l'additif A en terme de combustion en comparant le BUK C2 vierge au BUK C2 additivé avec l'additif A.

On mesure la quantité de dépôts formés :

| | |
|---|---|
| BUK C2 vierge : | 90 mg/kg |
| BUK C2 + Additif A | 40 mg/kg |
| BUK C1 | 29 mg/kg |

On observe une efficacité de l'additif A vis-à-vis de la qualité de combustion qui se traduit par une quantité de dépôts formés inférieure pour le BUK additivé. Cette différence de qualité de combustion est aussi observée de façon significative visuellement.

Les résultats de l'essai montrent que l'additif A est efficace sur les propriétés de combustion d'un poêle à vaporisation en diminuant sensiblement la formation de dépôts dans les pots de combustion. Il permet à un BUK C2, d'atteindre la qualité de combustion d'un BUK C1.
(les caractéristiques du BUK C1 sont les suivantes : teneur en soufre : 5 ppm ; masse volumique à 15°C : 0,8183 g/cm³ ; teneur massique en aromatiques : 0 %, point initial : 185,3°C ; point final : 242,6°C)

### Efficacité de l'agent anti-corrosion

La formule de l'Additif A est complétée par l'ajout d'un agent anti-corrosion dont l'efficacité est clairement mise en avant par la méthode corrosion lame de cuivre ASTM D655 dont les résultats sont reportés dans le tableau ci-dessous.

| Echantillon | Cotation de la corrosion |
|---|---|
| BUK C2 | D-E |
| BUK C2 + Additif A | D-E |
| BUK C2 +Additif A +anti-corrosion | A |

Cette nouvelle formulation est ensuite testée dans un poêle à vaporisation, les concentrations respectives de chacun des composants du paquet d'additifs ont été adaptées pour permettre un taux de traitement en additif de 500 ppm.

On prépare un additif dénommé **Additif B** selon le mode opératoire suivant :
A température ambiante, on mélange :
   20 parties en poids d'antioxydant de type phénol/amine commercialisé sous l'appellation Hitec ® 4235,
   38 parties en poids d'améliorant de combustion de type ferrocène,
   12 parties en poids de réodorant,
   3,5 parties en poids d'anti-corrosion,
   5 parties en poids d'éthyl 2 hexanol,
   21,5 parties en poids de Solvarex 10.
A température ambiante, on mélange 500 ppm de l'Additif B préparé ci-dessus avec une composition d'hydrocarbures commercialisée sous la dénomination Ketrul (équivalent à un BUK C2)
Un nouveau test permet de comparer du BUK C2 présentant une qualité de combustion dégradée en simulant une pollution par du FOD (Fuel Oil Domestique) (3%) à ce même combustible additivé par l'Additif B.

4 essais ont été réalisés sur le banc «poêle à vaporisation» : $BUK C 2 / / BUK C 2 + 3 % FOD$ $BUK C 2 + 3 % FOD / / BUK C 2 + 3 % FOD + Additif B$

La quantité de dépôts formés pour le BUK C2 est de 91 mg / kg et celle pour le BUK C2 + 3% FOD est de 300 mg / kg.

On constate que la pollution par le FOD dégrade fortement la qualité de combustion et entraîne une variation significative de la quantité de dépôts formés.

### Impact de l'additivation par l'Additif B.

Alors que la quantité de dépôts formés pour le BUK C2+3% FOD est de 300 mg/kg, elle n'est que de 17 mg/kg pour le BUK C2+3% FOD+ 500 ppm d'Additif B.

Ces résultats mettent en évidence la très bonne efficacité de l'Additif B qui améliore significativement la qualité de combustion.

L'additivation telle que décrite ci-dessus (Additif A, Additif B) permet d'améliorer de façon significative la qualité de combustion sur des appareils thermiques tels que les poêles à vaporisation en diminuant fortement la quantité de dépôts formés.

Cette additivation permet en particulier à un BUK de classe C2 d'avoir une qualité de combustion équivalente à celle d'un BUK C1, même lorsque celui-ci est pollué par du FOD jusqu'à des teneurs de 3 %. L'ajout d'agent anti-corrosion, dans la formulation spécifique ne change pas ce résultat.

### Exemple 2 - Préparation de combustibles selon l'invention (contenant l'Additif C ou Additif D), essais sur cuisinière à combustion lente.

L'additif B est évalué par un essai d'endurance sur cuisinière à combustion lente, de type AGA®. Après 6 semaines d'essai, on observe l'apparition d'un bruit marqué, et la mise en sécurité de l'appareil. L'inspection visuelle du premier appareil après arrêt montre :
- un dépôt de carbone important au fond du pot de combustion,
- des dépôts ressemblant à du cuivre sur les mèches.

Si l'additif B est tout à fait performant pour la combustion des poêles à vaporisation comme le montre les résultats de l'Exemple 1, il n'est pas satisfaisant pour les cuisinières à combustion lente.

### Impact du cuivre sur la combustion poêle à vaporisation

Dans le but de simuler une contamination par du cuivre qui pourrait venir en particulier de certains types de canalisation à base de cuivre, on réalise un essai pour quantifier la formation de dépôts après essai banc poêle pour du BUK C2 contenant 2 ou 10 ppm de cuivre.

Cet essai est tourné en petite allure afin de rendre plus sévères les conditions opératoires.

On mesure les quantités de dépôts formés :

| | |
|---|---|
| BUK C2 vierge | 155 mg/kg |
| BUK C2 + Additif B | 11 mg/kg |
| BUK C2 + Additif B+ 2 ppm de cuivre | 70 mg/kg |
| BUK C2 + Additif B+10 ppm de cuivre | 215 mg/kg |

### Conclusion:

A partir d'une certaine teneur, on constate que le cuivre a un impact direct sur la qualité de combustion et donc sur la formation de dépôts. De plus, l'observation visuelle des pots de combustion met en évidence l'impact du cuivre sur la formation de dépôt à l'orifice de l'alimentation en combustible.

Un additif selon l'invention dénommé Additif C est testé sur essai d'endurance sur cuisinière à combustion lente.

**L'Additif C** est préparé comme suit :
A température ambiante, on mélange :
   20 parties en poids d'anti-oxydant phénol/amine commercialisé sous l'appellation Hitec 4235,
   8 parties en poids passivateur du cuivre de type benzotriazole,
   3,5 parties en poids d'anti-corrosion (mélange d'esters de dimères d'acides oléique et d'acide stéarique),
   12 parties en poids d'agent réodorant,
   35 parties en poids d'améliorant de combustion type ferrocène,
   11,5 parties en poids de Solvarex 10 (solvant organique aromatique lourd) commercialisé par la demanderesse,
   10 parties en poids d'éthyl-2 hexanol (agent compatibilisant)
A température ambiante, on mélange 500 ppm de l'Additif C avec une composition d'hydrocarbures commercialisée sous la dénomination Ketrul (équivalent à un BUK C2)
Les résultats de l'essai montrent une nette amélioration par rapport à l'essai précédent avec l'Additif B : l'essai a pu tourner sans arrêt pendant au moins 6 mois, ce qui n'était pas le cas avec l'Additif B.

En outre, on constate la présence de dépôt brillant ayant l'apparence de dépôt de cuivre en quantité beaucoup moins importante que pour le BUK C2 additivé avec l'Additif B ainsi qu'une forte diminution de la quantité de dépôts carbonés.

L'essai d'endurance sur cuisinière à combustion lente étant de mise en oeuvre assez lourd (durée minimale de 6 mois), des méthodes laboratoires simulant au mieux les contraintes de cet essai ont été mises au point par la demanderesse afin de proposer une optimisation de l'Additif C et sont détaillées ci-dessous.

### Stabilité thermique - Interaction avec le cuivre

Différentes formulations d'additifs ont été testées par l'adaptation de 2 méthodes :

### a/ Méthode dérivée de l'ASTM D130

L'essai consiste à un essai corrosion lame de cuivre, à 100°C pendant 48 heures ; on mesure le taux de cuivre dans les différentes solutions de BUK vierge ou additivé en fin d'essai et on observe l'aspect des solutions.

### b/ Méthode dérivée de l'ASTM D570

Les formulations sont vieillies en présence de cuivre ou de fer (mis en solution sous forme de fil), à 105° pendant 48 h, puis les gommes existantes et adhérentes sont quantifiées de façon habituelle.

Ces 2 méthodes d'essais ont pour objectif d'étudier l'influence :
- de la nature chimique de l'antioxydant et du taux d'additivation pour ce composé,
- de la nature chimique du passivateur de cuivre et du taux d'additivation pour ce composé,
sur la stabilité thermique qui est un paramètre très important sur les cuisinières à combustion lente.

### Résultats d'essais : Méthode dérivée de l'ASTM D130

Une matrice de produits est testée par les deux méthodes :
Additif D = Additif C avec double dose de passivateur de cuivre et diminution du taux d'améliorant de combustion
Additif E = Additif C avec changement de passivateur de cuivre à dosage équivalent
Additif F=Additif C avec changement de passivateur de cuivre à double dose
Additif G = Additif C avec augmentation du dosage de l'antioxydant et diminution du dosage de l'améliorant de combustion
Additif H = Additif C avec changement d'antioxydant (mélange phénols amines, avec une plus grande concentration en produits aminés)

Dans le tableau ci-dessous sont indiqués les teneurs en cuivre et l'aspect du mélange combustible+ Additif « ».

| Produit | Teneur en cuivre | Aspect |
|---|---|---|
| BUK C2 vierge | 0,05 ppm | Solution claire et limpide |
| BUK C2+ Additif C | < 0,05 ppm | Solution légèrement jaune |
| BUK C2+ Additif D | < 0,05 ppm | Solution légèrement jaune |
| BUK C2+ Additif E | 0,8 ppm | Solution moins claire, présence de dépôts |
| BUK C2+ Additif F | 1,10 ppm | Solution marron présence de dépôts |
| BUK C2+ Additif G | 0,25 ppm | Solution très légèrement jaune |
| BUK C2+ Additif H | 1,90 ppm | Solution claire et limpide |

### Conclusion

On constate que le choix de l'antioxydant et du passivateur de cuivre a un impact significatif sur la stabilité thermique.

### Résultats d'essai : Méthode dérivée de l'ASTM D570

Additif B' = Additif C sans passivateur de cuivre
Additif C' = Additif C avec changement d'anti-oxydant : mélange phénol/amines avec une plus grande concentration en produits aminés
Additif D' = Additif C sans améliorant de combustion
Additif E' = Additif C sans améliorant de combustion et sans passivateur de cuivre
Additif F' = Additif C avec changement d'anti-oxydant pour un mélange phénol amines avec une plus grande concentration en produits aminés
Additif G'= Additif C avec changement d'anti-oxydant pour un mélange phénol amines avec plus grande concentration en produits aminés, sans améliorant de combustion.

**Essai en présence de cuivre**

| Composition | Teneur en Cu après oxydation (ppm) | Couleur après oxydation | GP totales. (mg/100mL) |
|---|---|---|---|
| BUK vierge | 0,15 | +5 | 0,5 |
| BUK + C | 0,20 | +4 | 0,8 |
| BUK + B' | 0,65 | -5 | 1,7 |
| BUK + C' | 1,05 | +9 | 0,4 |
| BUK + D' | 0,10 | +13 | 0,3 |
| BUK + E' | 0,75 | -4 | 1,0 |
| BUK + F' | 0,65 | -8 | 1,4 |
| BUK + G' | <0,6 | +3 | 0,4 |

Ces résultats confirment l'efficacité du passivateur de cuivre (Additif C comparé à Additif B') ainsi que la meilleure performance de l'anti-oxydant 2 (type phénol/amine avec plus grande concentration en produits aminés) par rapport à l'anti-oxydant 1( type phénol/amine classique) (Additif C comparé à Additif C' ou Additif G').

**Résultats de l'essai en présence de fer**

| Composition | GP totales. (mg/100mL) |
|---|---|
| BUK vierge | 0,1 |
| BUK + C | 1,5 |
| BUK + B' | 0,8 |
| BUK + C' | 0,9 |
| BUK + D' | 0,1 |
| BUK + E' | 0,1 |
| BUK + F' | 0,1 |
| BUK + G' | 0,1 |

### Conclusion

Ces résultats mettent en évidence que si l'améliorant de combustion agit comme catalyseur de combustion, il amène du fer dans la solution finale ce qui dégrade fortement la stabilité thermique de cette solution.

Un autre additif selon l'invention dénommé **Additif D** est préparé comme suit :
A température ambiante, on mélange :
   30 parties en poids d'anti-oxydant de type phénol/amine avec plus grande concentration en produits aminés que l'anti-oxydant de l'Additif C,
   8 parties en poids de passivateur du cuivre de type benzotriazole,
   3,5 parties en poids d'anti-corrosion (mélange d'esters de dimères d'acides linoléique et d'acide stéarique),
   12 parties en poids d'agent réodorant,
   36,5 parties en poids de Solvarex 10(solvant organique aromatique) commercialisé par la demanderesse,
   10 parties en poids d'éthyl-2 hexanol (agent compatibilisant)

L'Additif D est testé en essai laboratoire longue durée (pendant plusieurs mois) et en clientèle sur cuisinière à combustion lente de type AGA® en mélangeant 500 ppm de l'Additif D à du BUK C2.

Pendant toute la période de fonctionnement, le combustible ainsi additivé a donné entièrement satisfaction et a permis d'augmenter de façon significative la période de maintenance de ce type de matériel thermique.

## Revendications

1. Additif pour combustible liquide de type Burning Kerosene ou pétrole lampant comprenant le mélange
a) de 10 à 50% en masse d'au moins un agent anti-oxydant de type phénol ou phénol/amine,
b) de 5 à 20% en masse d'au moins un passivateur de métalchoisi parmi les amines substituées par des groupements triazoles ou par des groupements N,N'-disalicylidène,
c) de 1 à 10% en masse d'au moins un agent anti-corrosion choisi parmi les dérivés d'acides gras,
et éventuellement
d) de 0 à 40% en masse d'au moins un améliorant de combustion,
e) de 5 à 20% en masse d'au moins un agent parfumant et/ou masquant d'odeur et/ou réodorant choisi parmi
* les composés tricycliques organiques de formule (I) ci-après dans laquelle le cycle cyclopentane est saturé ou insaturé, et R1, R2, R3, identiques ou différents, sont choisis parmi l'hydrogène et les radicaux hydrocarbonés comprenant de 1 à 10 atomes de carbone et comportant éventuellement un ou plusieurs hétéroatomes,
ainsi que
* les aldéhydes aliphatiques ou aromatiques,
* les esters aliphatiques ou aromatiques,
* les hydroxydes,
* les cétones,
* les huiles essentielles,
* leurs mélanges,
f) de 20 à 60 % en masse de solvant(s) organique(s) hydrocarboné(s).
g) de 0 à 30% en masse d'agent(s) compatibilisant ou co-solvant(s).

2. Additif selon la revendication 1 dans lequel le ou les antioxydants sont de type phénol/amine.

3. Additif selon la revendication 1 ou 2, comprenant
a) au moins un agent anti-oxydant choisi parmi une combinaison comprenant au moins un anti-oxydant de type phénolique et un antioxydant dérivé d'une amine ou d'une polyamine éventuellement substituée,
b) au moins un passivateur de métal choisi parmi le N, N-bis-(2-ethylhexyl)-4-methyl-1H-benzotriazole-1-methylamine ou le N,N'-disalicylidène 1,2-diaminopropane,
c) au moins un agent anti-corrosion choisi parmi les esters de dimères d'acides gras et plus particulièrement les esters éthylique de dimères d'acide linoléique et/ou d'acide stéarique, les dérivés acides des anhydrides alkyl succiniques,
et éventuellement
e) au moins un agent parfumant et/ou masquant d'odeur et/ou réodorant, choisi parmi le mélange d'au moins un composé tricyclique organique et d'au moins un aldéhyde, un ester, un hydroxyde, une cétone, une huile essentielle.

4. Additif selon l'une des revendications 1 à 4 dans laquelle l'aldéhyde aliphatique ou aromatique est la vaniline, l'ester aliphatique ou aromatique est l'acétate de benzyle, l'hydroxyde est le linalol ou un alcool phényléthylique, la cétone est le camphre cristallisé ou l'éthylmaltol, l'huile essentielle est l'huile essentielle dérivée d'agrumes.

5. Procédé de préparation d'un additif tel que défini dans l'une quelconque des revendications 1 à 4, par mélange à température ambiante des constituants dudit additif.

6. Composition de combustible liquide comprenant
- une majeure partie d'un mélange à base d'hydrocarbures liquides de type Burning Kerosene ou pétrole lampant ayant des températures de distillation comprises entre 180 et 370°C, une teneur en composés aromatiques pouvant aller jusqu'à 20 %,
- une mineure partie d'au moins un additif tel que défini dans l'une quelconque des revendications 1 à 4,
le mélange à base d'hydrocarbures liquides comprenant des coupes de types distillats moyens, issues de raffineries et/ou d'agrocarburants et/ou de biocarburants et/ou de biomasse et/ou de carburants de synthèse.

7. Composition de combustible liquide selon la revendication 6 dans laquelle le mélange d'hydrocarbures liquides de type Burning Kerosene ou pétrole lampant a des températures de distillation comprises entre 180 et 280°C.

8. Composition de combustible liquide selon la revendication 6 ou 7 dans laquelle le mélange d'hydrocarbures liquides de type Burning Kerosene ou pétrole lampant a une teneur en composés aromatiques inférieure ou égale à 1%.

9. Composition selon l'une des revendications 6 à 8 comprenant de 250 à 1.000 ppm d'additif(s) tel(s) que défini(s) dans l'une quelconque des revendications 1 à 4.

10. Utilisation d'une composition telle que définie dans l'une des revendications 6 à 9 comme combustible pour la production d'énergie, pour le chauffage et/ou pour la cuisson.

11. Utilisation d'une composition selon la revendication 10 comme combustible d'appareils de chauffage.

12. Utilisation d'une composition selon la revendication 11 dans laquelle l'appareil de chauffage est un poêle à vaporisation.

13. Utilisation d'une composition selon la revendication 10 comme combustible de cuisinières.

14. Utilisation d'une composition selon la revendication 13 dans laquelle la cuisinière est une cuisinière à combustion lente.

## Patentansprüche

1. Zusatzstoff für flüssigen Brennstoff vom Typ Burning Kerosene oder Leuchtöl, umfassend das Gemisch aus
a) 10 bis 50 Masse-% mindestens eines Antioxidationsmittels vom Typ Phenol oder Phenol/Amin,
b) 5 bis 20 Masse-% mindestens eines Metalldesaktivators, ausgewählt aus Aminen, substituiert mit Triazolgruppen oder mit N,N'-Disalicyliden-Gruppen,
c) 1 bis 10 Masse-% mindestens eines Antikorrosionsmittels, ausgewählt aus Fettsäure-derivaten,
und gegebenenfalls
d) 0 bis 40 Masse-% mindestens eines Verbrennungsverbesserers,
e) 5 bis 20 Masse-% mindestens eines Riechstoffs und/oder Geruchsmaskierungsmittels und/oder Reodorants, ausgewählt aus
* organischen tricyclischen Verbindungen mit der nachfolgenden Formel (I): wobei der Cyclopentanring gesättigt oder ungesättigt ist und R₁, R₂, R₃, gleich oder verschieden, ausgewählt aus Wasserstoff und die Kohlenwasserstoffradikale die 1 bis 10 Kohlenstoffatome umfassen und gegebenenfalls ein oder mehrere Heteroatome aufweisen,
sowie
* aliphatischen oder aromatischen Aldehyden,
* aliphatischen oder aromatischen Estern,
* Hydroxiden,
* Ketonen,
* ätherischen Ölen,
* deren Gemischen,
f) 20 bis 60 Masse-% organischem(n) kohlenwasserstoff-haltigem (n) Lösemittel (n).
g) 0 bis 30 Masse-% Kompatibilisierungsmittel oder Co-Lösemittel.

2. Zusatzstoff nach Anspruch 1, wobei das oder die Antioxidantien vom Typ Phenol/Amin sind.

3. Zusatzstoff nach Anspruch 1 oder 2, umfassend
a) mindestens ein Antioxidationsmittel, ausgewählt aus einer Kombination, umfassend mindestens ein Antioxidans vom Typ Phenol und ein Antioxidans, das von einem Amin oder von einem gegebenenfalls substituierten Polyamin abgeleitet ist,
b) mindestens einen Metalldesaktivator, ausgewählt aus N,N-Bis-(2-ethylhexyl)-4-methyl-1H-benzo-triazol-1-methylamin oder N,N'-Disalicyliden-1,2-diaminopropan,
c) mindestens ein Antikorrosionsmittel, ausgewählt aus Estern von Fettsäuredimeren und insbesondere Ethylestern von Linolsäuredimeren und/oder Stearinsäuredimeren, Säurederivate von Alkylbernsteinsäure-anhydriden,
und gegebenenfalls
e) mindestens ein Riechmittel und/oder Geruchsmaskierungsmittel und/oder Reodorant, ausgewählt aus dem Gemisch aus mindestens einer organischen tricyclischen Verbindung und mindestens einem Aldehyd, einem Ester, einem Hydroxid, einem Keton, einem ätherischen Öl.

4. Zusatzstoff nach einem der Ansprüche 1 bis 4, wobei das aliphatische oder aromatische Aldehyd Vanillin ist, der aliphatische oder aromatische Ester Benzylacetat ist, das Hydroxid Linalol oder ein Phenylethylalkohol ist, das Keton kristallisierter Kampfer oder Ethylmaltol ist, das ätherische Öl von Zitrusfrüchten abgeleitetes ätherisches Öl ist.

5. Verfahren zur Herstellung eines Zusatzstoffs, wie in einem der Ansprüche 1 bis 4 definiert, durch Mischen der Bestandteile des Zusatzstoffs bei Umgebungstemperatur.

6. Flüssige Brennstoffzusammensetzung, umfassend
- einen größeren Teil eines Gemischs auf Basis von flüssigen Kohlenwasserstoffen vom Typ Burning Kerosene oder Leuchtöl, die Destillationstemperaturen im Bereich zwischen 180 und 370 °C und einen Gehalt an aromatischen Verbindungen, der bis 20% reichen kann, aufweisen
- einen kleineren Teil mindestens eines Zusatzstoffs, wie in einem der Ansprüche 1 bis 4 definiert,
wobei das Gemisch auf Basis von flüssigen Kohlenwasserstoffen Schnitte vom Typ Mitteldestillat, die aus Raffinerien stammen, und/oder Agrobrennstoffe und/oder Biobrennstoffe und/oder Biomasse und/oder synthetische Brennstoffe aufweist.

7. Flüssige Brennstoffzusammensetzung nach Anspruch 6, wobei das Gemisch aus flüssigen Kohlenwasserstoffen vom Typ Burning Kerosene oder Leuchtöl die Destillationstemperaturen im Bereich zwischen 180 und 280 °C aufweisen.

8. Flüssige Brennstoffzusammensetzung nach Anspruch 6 oder 7, wobei das Gemisch aus flüssigen Kohlenwasserstoffen vom Typ Burning Kerosene oder Leuchtöl die einen Gehalt an aromatischen Verbindungen kleiner oder gleich 1 % aufweisen.

9. Zusammensetzung nach einem der Ansprüche 6 bis 8, umfassend 250 bis 1.000 ppm Zusatzstoff(e), wie in einem der Ansprüche 1 bis 4 definiert.

10. Verwendung einer Zusammensetzung, wie in einem der Ansprüche 6 bis 9 definiert, als Brennstoff zur Herstellung von Energie, zum Heizen und/oder zum Kochen.

11. Verwendung einer Zusammensetzung nach Anspruch 10 als Brennstoff für Heizgeräte.

12. Verwendung einer Zusammensetzung nach Anspruch 11, wobei das Heizgerät ein Verdampfungsofen ist.

13. Verwendung einer Zusammensetzung nach Anspruch 10 als Brennstoff für Herde.

14. Verwendung einer Zusammensetzung nach Anspruch 13, wobei der Herd ein Dauerbrandherd ist.

## Claims

1. Additive for Burning Kerosene or Domestic Kerosene type liquid fuel comprising the mixture:
a) from 10 to 50% by mass of at least one antioxidant of the phenol or phenol/amine type,
b) from 5 to 20% by mass of at least one metal passivator selected from amines substituted by triazole groups or by N,N'-disalicylidene groups,
c) from 1 to 10% by mass of at least one corrosion inhibitor selected from fatty acid derivatives,
and optionally
d) from 0 to 40% by mass of at least one combustion improver,
e) from 5 to 20% by mass of at least one perfuming and/or odour-masking and/or reodorizing agent selected from
* the organic tricyclic compounds of formula (I) below in which the cyclopentane ring is saturated or unsaturated, and R1, R2, R3, identical or different, are selected from hydrogen and hydrocarbon-containing radicals comprising from 1 to 10 carbon atoms and optionally containing one or more heteroatoms,
as well as
* aliphatic or aromatic aldehydes,
* aliphatic or aromatic esters,
* hydroxides,
* ketones,
* essential oils,
* mixtures thereof,
f) from 20 to 60% by mass of organic hydrocarbon-containing solvent(s).
g) from 0 to 30% by mass of compatibilizing agent(s) or co-solvent(s).

2. Additive according to claim 1 in which the antioxidant or antioxidants are of the phenol/amine type.

3. Additive according to claim 1 or 2, comprising
a) at least one antioxidant selected from a combination comprising at least one antioxidant of the phenolic type and one antioxidant derived from an optionally substituted amine or polyamine,
b) at least one metal passivator selected from N, N-bis-(2-ethylhexyl)-4-methyl-1H-benzotriazo le-1-methylamine or N,N'-disalicylidene 1,2-diaminopropane,
c) at least one corrosion inhibitor selected from the esters of fatty acid dimers and more particularly the ethyl esters of linoleic acid and/or stearic acid dimers, acid derivatives of alkyl succinic anhydrides,
and optionally
e) at least one perfuming and/or odour-masking agent and/or reodorizing agent, selected from the mixture of at least one organic tricyclic compound and of at least an aldehyde, an ester, a hydroxide, a ketone, and an essential oil.

4. Additive according to one of claims 1 to 4 in which the aliphatic or aromatic aldehyde is vanillin, the aliphatic or aromatic ester is benzyl acetate, the hydroxide is linalol or a phenylethyl alcohol, the ketone is crystallized camphor or ethylmaltol, and the essential oil is essential oil derived from citrus fruits.

5. Preparation process of an additive as defined in any one of claims 1 to 4, by mixing the components of said additive at ambient temperature.

6. Liquid fuel composition comprising
- a major part of a liquid hydrocarbon-based mixture of the Burning Kerosene or domestic kerosene type having distillation temperatures comprised between 180 and 370°C, a content of aromatic compounds which can range up to 20%,
- a minor part of at least one additive as defined in any one of claims 1 to 4,
the liquid hydrocarbon-based mixture comprising cuts of middle distillate types, originating from refineries and/or agrofuels and/or biofuels and/or biomass and/or synthetic fuels.

7. Liquid fuel composition according to claim 6 in which the mixture of liquid hydrocarbons of the Burning Kerosene or domestic kerosene type has distillation temperatures comprised between 180 and 280°C.

8. Liquid fuel composition according to claim 6 or 7 in which the mixture of liquid hydrocarbons of the Burning Kerosene or domestic kerosene type has a content of aromatic compounds less than or equal to 1%.

9. Composition according to one of claims 6 to 8 comprising from 250 to 1,000 ppm of additive(s) as defined in any one of claims 1 to 4.

10. Use of a composition as defined in one of claims 6 to 9 as fuel for the production of energy, for heating and/or for cooking.

11. Use of a composition according to claim 10 as fuel for heating devices.

12. Use of a composition according to claim 11 in which the heating device is a vaporizing stove.

13. Use of a composition according to claim 10 as fuel for ranges.

14. Use of a composition according to claim 13 in which the range is a slow combustion range.
